# FASCICULE DE BREVET EUROPEEN

(11) **EP 0 221 811 B1**
(45) Date de publication et mention de la délivrance du brevet: **09.08.1989**
(21) Numéro de dépôt: 86402302.3
(22) Date de dépôt: 15.10.1986
(51) Int. Cl.: D01C 1/04

(54) **Procédé de rouissage biochimique des plantes fibreuses libériennes**
Verfahren zum biochemischen Rösten von Bastfasern enthaltenden Pflanzen
Process for the biochemical setting of plants containing bast fibres

(30) Priorité: 18.10.1985 FR 8515788
(43) Date de publication de la demande: 13.05.1987
(73) Titulaire: COMITE ECONOMIQUE AGRICOLE DE LA PRODUCTION DU CHANVRE, 72000 Le Mans (FR); Akkawi, Jean Sony, F-85130 La Gaubretiere (FR)
(72) Inventeur: Akkawi, Jean Sony, F-85130 La Gaubretiere (FR)
(74) Mandataire: Bouju, André

(56) Documents cités:
- FR-A- 696 959
- FR-A- 2 518 570
- GB-A- 721 878
- US-A- 2 280 307
- TEXTILE HORIZONS, vol. 4, no. 5, mai 1984, pages 22,23, GB; I. HAMILTON: "Great scope for flax"

## Description

La présente invention concerne un procédé de rouissage biochimique des plantes fibreuses libériennes telles que le chanvre, le lin, la ramie, le jute et le kenaf.

L'invention concerne en particulier un procédé biochimique dont l'application a pour but de permettre l'utilisation, par l'industrie textile ou para-textile ou la corderie, de plantes fibreuses libériennes, cellulosiques et assimilées, n'ayant pas subi le rouissage nmurel qui rend possible la séparation des fibres dans ie faisceau.

Dans l'art antérieur, les plantes fibreuses libériennes, après leur récolte, sont soumises au rouissage naturel, soit sur terre par exposition aux intempéries, soit dans l'eau en vue du développement naturel de microorganismes dont l'effet est la désagrégation et la "digestion" des céments naturels qui lient les fibres au sein du faisceau dans les plantes fibreuses libériennes. Cette technique, directement liée aux conditions atmosphériques et hydrographiques, nécessite une durée d'action de l'ordre de 2 à 5 semaines et l'intervention d'une main- d'oeuvre et d'un matériel important.

Le chanvre fait partie des plantes à fibres, dites libériennes, dans lesquelles les fibres cellulosiques se trouvent soudées en faisceaux dans le liber entourant la tige de la plante.

Le lin, la ramie, le jute et le kénaf sont les principales autres plantes à fibres faisant partie de cette famille de plantes libériennes.

Pour être utilisables dans l'industrie textile, les fibres cellulosiques de ces plantes doivent être séparées du liber, puis d'entre elles dans les faisceaux. Cette séparation est rendue possible par le rouissage naturel. Elle est réalisée mécaniquement ensuite à l'aide de matériel textile spécialement adapté.

Le rouissage naturel, opération connue et pratiquée depuis des siècles, consiste à immerger les tiges dans l'eau de certains cours d'eau pour des durées relativement longues, immersion qui a pour effet le développement naturel de bactéries, anaérobies qui génèrent des micro-organismes capables de dégrader les macromolécules végétales qui soudent les faisceaux entre eux dans le liber et les fibres entre elles dans les faisceaux.

Ce rouissage, dit à l'eau, tout en étant encore pratiqué sur une petite échelle, est de plus en plus remplacé par le rouissage -dit terre- qui consiste à laisser sur terre, après fauchage ou arrachage, les tiges des plantes libériennes afin de provoquer l'action bactérienne développée par la microflore du sol grâce à l'alternance de périodes de pluies et de chaleur humide.

Pendant toute la durée de cette exposition (plusieurs semaines) des tiges aux intempéries, il est bien entendu indispensable de retourner les andains pour que l'ensemble des tiges subisse une action aussi régulière que possible.

Cette opération, relativement aisée dans le cas du lin dont les tiges mesurent environ 80 cm à 1 mètre, est très difficilement réalisable pour le chanvre dont les tiges atteignent 2,50 m à 3 m de long.

Par ailleurs, la récolte du chanvre étant plus tardive que celle du lin : fin août - mi-septembre, les conditions climatiques régissant le rouissage "terre", deviennent de plus en plus aléatoires, du fait de la diminution de l'ensoleillement et de l'augmentation des précipitations.

Pour ces raisons et par suite de l'abandon du rouissage à l'eau, les chanvriers furent amenés à abandonner l'exploitation du chanvre à destination textile pour ne conserver que la filière papetière.

Ainsi les demandeurs, à la recherche de nouveaux débouchés pour l'exploitation du chanvre et plantes libériennes analogues, ont recherché la possibilité de rouir artificiellement ces plantes.

Les demandeurs ont ainsi cherché à séparer les fibres des faisceaux par dégradation des céments les reliant.

Toutes les approches purement chimiques se sont avérées négatives du fait que la dégradation des céments par ces moyens s'accompagnait toujours d'une altération importante des fibres de cellulose.

Par ailleurs, aucun des procédés de traitement industriel proposés à ce jour n'a, à la connaissance des demandeurs, abouti à une exploitation industrielle réelle, du fait de l'impossibilité de traiter le problème ci-dessus.

Ainsi, le FR-A 696 959 décrit un traitement enzymatique effectué de préférence après un traitement chimique puissant.

D'après ce document, on peut utiliser, pour le traitement enzymatique, des enzymes préparées à partir de nombreux microorganismes, ou des cultures de microorganismes, en particulier des enzymes obtenues à partir de céréales, telles que malt, ou des enzymes préparées au moyen de fongies telles que l'aspergillus flavus, l'aspergillus orysae et autres aspergilles, etc.

L'enseignement de ce document est en fait limité au principe de l'utilisation de mélanges naturels, que l'on sait extrêmement complexes, d'enzymes, et au fait que les mélanges naturels d'enzymes ont, d'une manière générale, une action favorable sur le rouissage, ce que l'on savait de par le rouissage naturel.

Cet enseignement est inutilisable industriellement.

De même, le GB-A 721 878 décrit l'action favorable des cytases, par exemple de la pectinase, pour le rouissage des plantes fibreuses libériennes. Il n'est pas suggéré de combiner la pectinase à d'autres enzymes.

Cet effet favorable s'est révélé jusqu'à maintenant insuffisant et inutilisable industriellement.

Par ailleurs, un article paru dans le volume 4, numéro 5 de mai 1984, pages 22 et 23 de la revue "Textile Horizons" mentionne, dans un paragraphe intitulé "traitement enzymatique", le rouissage par les microorganismes du fait de l'action d'enzymes sur les pectines, les hémicelluloses et la cellulose des pailles et des fibres de lin. Il précise également que des mélanges d'enzymes ont permis de produire, à l'échelle du laboratoire, des fibres relativement fines. Aucune précision n'est donnée sur ces mélanges d'enzymes, et cet article se limitte à l'énoncé de principes généraux.

Le but de l'invention est donc de fournir un procédé industriel de rouissage de plantes fibreuses libériennes pour résoudre les problèmes de fiabilité et reproductibilité que posent les processus naturels de rouissage dûs aux aléas météorologiques et ceux posés par les propositions de processus de traitement industriel connues à ce jour.

Suivant l'invention, le procédé de rouissage biochimique des plantes fibreuses libériennes, en particulier le chanvre, afin d'obtenir la dégradation des céments agrégeant les fibres dans les faisceaux et de permettre ainsi leur séparation physique pour leur utilisation en filature ou corderie en vue de la fabrication de filés ou mèches utilisables dans l'industrie textile ou paratextile, ou la corderie, est caractérisé en ce qu'on traite les plantes fibreuses au moyen d'un mélange d'enzymes comprenant la SPS-ase, la p-glucanase et la pectinase.

Le procédé objet de l'invention est basé sur l'utilisation principale de cette enzyme SPS-ase qui permet de rompre les chaînes macromoléculaires des céments qui relient entre elles les fibres cellulosiques dans les plantes fibreuses libériennes telles que le chanvre, le lin, la ramie, le jute, le kenaf, etc. tout en ne touchant pas, ou le moins possible, à la cellulose constituant les fibres intéressantes pour l'industrie textile ou paratextile.

L'enzyme SPS-ase utilisée à cet effet est spécifique des constituants non cellulosiques des fibres, et qui soudent entre elles les fibres à l'intérieur du faisceau de fibres.

Dans la suite de la présente description, les constituants non cellulosiques des fibres seront désignés "céments".

La nature chimique de ces céments n'est pas encore réellement connue.

L'enzyme SPS-ase utilisée dans le procédé selon l'invention est une enzyme polyactive à large spectre agissant sur les polysaccharides. Cette enzyme SPS-ase a été décrite dans le brevet britannique 2 115 820. Elle est commercialisée par la société danoise NOVO INDUSTRI A/S sous la référence SP 249. Cette enzyme possède les quatre activités principales suivantes :
- une activité pectolytique
- une activité cellulolitique
- une activité hémicellulolitique
- une activité protéolytique.

L'activité pectolytique de cette enzyme semblerait d'après les recherches effectuées par les demandeurs, se situer plus au niveau de la réduction de viscosité des pectines, parties hydrosolubles des matières pectiques constituées essentiellement d'acide polygalacturonique comportant diverses quantités de groupements esters méthyliques ou au niveau de la dépolymérisation des protopectines hydrosolubles à haut degré d'estérification.

L'activité cellulolitique est observée surtout au niveau des carboxy-méthyl-celluloses naturelles des végétaux. Cette activité est intéressante dans le rouissage du chanvre par suite de la dégradation des C.M.C. qui constituent une "colle" très résistante et à haut pouvoir adhésif.

Cette activité cellulolitique est complétée par une activité fongique gluconique et surtout par une infime activité cellubiase, qui permet d'éviter une dégradation des fibres de cellulose, seules intéressantes et but de toute l'opération.

L'activité hémicellulolitique dont le but est la dégradation des hémicelluloses, xylanes, ainsi que des polyoses tels que arabinase et a galactoses.

Cette polysaccharidase à large spectre possède aussi une activité protéolytique sur les protéines végétales.

Les demandeurs ont constaté que l'action de la SPS-ase était renforcée lorsque le traitement était effectué au moyen d'un mélange de cette enzyme avec la béta-glucanase et/ou la pectinase.

La p-glucanase agit par hydrolyse des p gluca- nes au niveau des liaisons p 1-3 et p 1-4 en oligosac- charides et dissaccharides solubles.

Cette hydrolyse s'accompagne aussi d'une réduction notoire de la viscosité des bains.

La pectinase possède une activité double sur les matières pectiques, à savoir :
- une activité non dépolymérisante,
- une activité dépolymérisante.

Grâce à l'activité non-dépolymérisante de cette enzyme, il n'y a pas de réduction de la longueur des chaînes de pectines mais diminution de leur degré d'estérification par ouverture du pont ester entre les groupes carboxyles de l'acide galacturonique unitaire et les groupements méthanol.

Cette réduction du degré d'estérification se traduit par une diminution de la viscosité et une élimination plus facile des pectines hydrosolubles lors du rouissage.

Les trois types d'enzymes ci-dessus présentent ainsi des activités complémentaires et en plus la particularité importante de posséder des conditions d'application compatibles avec le traitement des fibres libériennes, à savoir une zone de pH optimale située entre pH 4 et pH 6 et une plage de température optimale comprise entre 40 et 60_{°}C.

Le traitement des plantes libériennes est effectué par imprégnation et ensuite macération des pailles ou étoupes dans un milieu aqueux renfermant la ou les enzymes ci-dessus.

La durée de macération doit être comprise entre une heure et quarante huit heures, de préférence entre trois et trente six heures.

Par ailleurs, la température de macération doit être comprise entre 20_{°}C et 70_{°}C, de préférence entre 40_{°}C et 60_{°}C et cette macération est effectuée à pH compris entre 3 et 7, de préférence entre 4 et 6, ce pH étant ajusté à l'aide d'un acide organique.

Les demandeurs ont déterminé l'application des enzymes de manière empirique, en définissant au fur et à mesure de l'avancement de leur étude la qualité du rouissage obtenu par l'aptitude au cardage des étoupes de chanvre traitées selon l'invention.

Ces essais de cardage ont été systématiquement menés sur une carde de laboratoire sur les poignées d'étoupes traitées selon l'invention.

Une première série d'essais a consisté à determi- ner, sur des étoupes papetières, l'action de la polysaccharidase à large spectre (SPS-ase) en soumettant à l'action d'un bain d'enzyme d'une concentration définie des quantités d'étoupes identiques et ce dans le but de définir la durée optimale de l'action enzymatique.

A cet effet, il a été réalisé des macérations enzymatiques d'heure en heure de 1 à 12 heures puis à 18 h -24 h-30 -36 - 48 - 60 - 72 - 84 et 96 heures.

Ainsi, par comparaison de la séparation des faisceaux au cardage, il a été défini une période optimale comprise entre 18 et 30 heures. En deça des 12 heures, il a été observé une mauvaise séparation des faisceaux avec rupture des faisceaux au cardage.

Au-delà des 36 heures, il a été observé une bonne séparation des faisceaux mais de nombreuses ruptures de fibres.

Des essais systématiques sur des échantillons de chanvre différents les uns des autres par leur coloration, chanvre blond-vert ou chanvre brun foncé, ont été effectués. Dans tous les cas, les meilleurs résultats au test de cardage ont été trouvés avec une durée de 22 à 26 heures.

Dans tous les cas, quel que soit le type de chanvre, il a été trouvé une très bonne séparation des faisceaux et des fibres au terme de cette période.

Il est couramment admis que l'action d'une enzyme est proportionnelle à sa concentration. D'autre part, il est souvent affirmé que la rapidité de l'action enzymatique est directement liée à la concentration des enzymes.

Pour déterminer la concentration optimale, les demandeurs ont soumis pendant des durées de 8 à 12 heures, puis 18 - 24 et 30 heures des échantillons de chanvre à des bains d'enzyme SPS-ase de concentration croissante et à pH et température constante.

En utilisant le test de cardage comme élément d'appréciation du rouissage enzymatique, il a été constaté qu'à haute concentration de l'enzyme, les macérations inférieures à 18 heures étaient moins efficaces que les macérations de 20 à 30 heures pour des concentrations plus faibles.

L'efficacité des deux autres enzymes, à savoir la p glucanase et la pectinase, a été déterminée dans les mêmes conditions que la polysaccharidase SPS-ase.

Les résultats obtenus en ce qui concerne la séparation des faisceaux et des fibres ont été moins probants qu'avec la polysaccharidase (SPS-ase), mais il a été constaté une action plus importante de la 13 glucanase sur la dégradation des anas qui deviennent plus cassants et plus friables ainsi qu'une très nette amélioration du détachement des lanières ou faisceaux de fibres des anas et des morceaux de tiges.

En ce qui concerne la pectinase, il est apparu une action plus spécifique au niveau de la "cuticule" colorée entourant les faisceaux de fibres, ainsi qu'au niveau du soyeux et de la douceur des fibres, sans doute par suite de la dégradation et de la solubilisation de cette cuticule.

En vue de rechercher la plus grande efficacité pour le rouissage enzymatique, les demandeurs ont repris leurs essais systématiques à l'aide de mélanges des trois enzymes ci-dessus jusqu' à l'obtention par cardage d'un ruban présentant des fibres longues, bien séparées -sans aller toutefois à la séparation unitaire- soyeuses et comportant le moins d'anas ou déchets d'anas.

Les essais ont ainsi permis de déterminer que les quantités d'enzymes mises en oeuvre par rapport au poids sec de pailles ou d'étoupes de plantes fibreuses libériennes doivent être les suivantes :
a) pour la pectinase comprises entre 0,01% et 2% et de préférence entre 0,05% et 1%,
b) pour la béta-glucanase comprises entre 0,10% et 3% et de préférence entre 0,25% et 2%,
c) pour l'enzyme à spectre d'action plus large, entre 0,25% et 5%, et de préférence entre 0,5% et 3%.

Les trois enzymes dégradant les polymères par suite de leur activité propre à la scission de liaisons bien définies, sembleraient aussi améliorer la solubilisation et la diminution de la viscosité des produits de dégradation aboutissant ainsi à leur meilleure élimination par rinçage en fin de macération. En effet, les étoupes traitées par le mélange ternaire ont nettement moins tendance à "recoller" entre elles lors du séchage faisant suite à un rinçage succinct que les étoupes traitées avec la seule polysaccharidase.

Les demandeurs ont toujours obtenu lors de leurs essais des fibres de chanvre résistantes et de bonne ténacité. Cela est dû sans doute au fait que les trois enzymes retenues n'ont pas, ou pratiquement pas, d'action sur la cellulose mais aussi au fait que toutes les réactions de dégradation aboutissent à la formation de sucres réducteurs. Il n'y a donc pratiquement pas de risque de formation d'hydrocellulo- se, et donc diminution du D.P. de la cellulose par oxydation acide.

## Revendications

1. Procédé de rouissage biochimique de plantes fibreuses libériennes, en particulier le chanvre, afin d'obtenir par l'action d'enzymes appropriées la dégradation des céments agrégeant les fibres dans les faisceaux et de permettre ainsi leur séparation physique pour leur utilisation en filature ou corderie en vue de la fabrication de filés ou mèches utilisables dans l'industrie textile ou paratextile, ou la corderie, caractérisé en ce qu'on traite les plantes fibreuses au moyen d'un mélange d'enzymes comprenant la SPS-ase, la p-glucanase et la pectinase.

2. Procédé selon la revendication 1, caractérisé en ce que le traitement est effectué par imprégnation et ensuite macération des pailles ou étoupes dans un milieu aqueux renfermant les enzymes.

3. Procédé selon la revendication 2, caractérisé en ce que la durée de macération est comprise entre une heure et quarante huit heures, de préférence entre trois et trente six heures.

4. Procédé selon la revendication 2 ou 3, caractérisé en ce que la température de macération est comprise entre 20_{°}C et 70°C, de préférence entre 40_{°}C et 60_{°}C.

5. Procédé selon la revendication 4, caractérisé en ce que la macération est effectuée à pH compris entre 3 et 7, de préférence entre 4 et 6, ce pH étant ajusté à l'aide d'un acide organique.

6. Procédé selon l'une des revendications 1 à 5, caractérisé en ce que les quantités d'enzymes utiili- sées pour le traitement par rapport au poids sec de pailles ou d'étoupes des plantes fibreuses sont comprises:
a) pour la pectinase, entre 0,01 % et 2%, de préférence entre 0,05% et 1 %,
b) pour la p-glucanase, entre 0,10% et 3%, de préférence entre 0,25% et 2%,
c) pour la SPS-ase, entre 0,25% et 5%, de préférence entre 0,5% et 3%.

7. Procédé selon l'une des revendications 1 à 6, caractérisé en ce qu'il est appliqué au rouissage des plantes fibreuses libériennes choisies dans le groupe comprenant le chanvre, le lin, la ramie, le jute, le kenaf et leurs mélanges.

## Patentansprüche

1. Verfahren zum biochemischen Rösten von Bastfaserpflanzen, insbesondere von Hanf, zum durch Wirkung geeigneter Enzyme Abbau des Pflanzenleims, der die Fasern im Faserstrang festhält, und zur Ermöglichung ihrer physischen Trennung zu ihrem Gebrauch beim Spinnen oder Seilen im Hinblick auf die Herstellung von in der Textilindustrie oder textilähnlichen Industrie oder in der Seilerei verwendbaren Garnen oder Vorgarnen, dadurch gekennzeichnet, daß die Faserpflanzen mit einer Enzymmischung, enthaltend SPS-ase, β-Giu- kanase und Pektinase, behandelt werden.

2. Verfahren nach Anspruch 1, dadurch gekennzeichnet, daß die Behandlung durch Tränken und anschließender Mazeration von Stroh und Werg in einem wässrigen, das Enzym oder die Enzyme enthaltenden Milieu ausgeführt wird.

3. Verfahren nach Anspruch 2, dadurch gekennzeichnet, daß die Dauer der Mazeration zwischen einer Stunde und 48 Stunden, vorzugsweise zwischen drei und 36 Stunden liegt.

4. Verfahren nach einem der Ansprüche 2 oder 3, dadurch gekennzeichnet, daß die Temperatur der Mazeration zwischen 20_{°}C und 70_{°}C, vorzugsweise zwischen 40_{°}C und 60_{°}C, liegt.

5. Verfahren nach Anspruch 4, dadurch gekennzeichnet, daß die Mazeration bei einem pH-Wert zwischen 3 und 7, vorzugsweise zwischen 4 und 6, ausgeführt wird, wobei der pH-Wert mit Hilfe einer organischen Säure eingestellt worden ist.

6. Verfahren nach einem der Ansprüche 1 bis 5, dadurch gekennzeichnet, daß die Mengen der für die Behandlung benutzten Enzyme in bezug auf das Trockengewicht des Strohs oder des Wergs beträgt:
a) zwischen 0,01% und 2%, vorzugsweise zwischen 0,05% und 1 % für die Pektinase,
b) zwischen 0,10% und 3%, vorzugsweise zwischen 0,25% und 2% für die p-Glukanase,
c) zwischen 0,25% und 5%, vorzugsweise 0,5% und 3% für die SPS-ase.

7. Verfahren nach einem der Ansprüche 1 bis 6, dadurch gekennzeichnet, daß es zum Rösten von Bastfaserpflanzen verwendet wird, die aus Hanf, Flachs, Ramie, Jute, Kenaf und ihre Mischungen enthaltenden Gruppe ausgewählt sind.

## Claims

1. A process for the biochemical retting of fibrous bast plants, especially hemp, with the aim of causing by action of appropriate enzymes degradation of the cements which bind the fibres in the fibre bundles, and thus permitting their physical separation for their use in spinning and ropemaking for the manufacture of threads of rovings usable in the textile or paratextile industry or the ropemaking industry, characterized in that the fibrous plants are treated by means of a mixture of enzymes comprising SPS-ase, p-glucanase and pectinase.

2. A process according to claim 1, characterized in that the treatment is carried out by impregnation and subsequent maceration of the straws or wads in an aqueous medium containing the enzymes:

3. A process according to claim 2, characterized in that the duration of maceration is between 1 hour and 48 hours, preferably between 3 and 36 hours.

4. A process according to one of claims 2 or 3, characterized in that the maceration temperature is between 20_{°}C and 70_{°}C, preferably between 40_{°}C and 60_{°}C.

5. A process according to claim 4, characterized in that the maceration is carried out at a pH between 3 and 7, preferably between 4 and 6, this pH being adjusted with the aid of an organic acid.

6. A process according to one of claims 1 to 5, characterized in that the quantities of enzymes used for the treatment, with respect to the dry weight of the stems or wads of the fibrous plants, are:
a) for pectinase, between 0.01% and 2%, preferably between 0.05% and 1%,
b) for p-giucanase between 0.10% and 3%, preferably between 0.25% and 2%,
c) for SPS-ase, between 0.25% and 5%, preferably between 0.5% and 3%.

7. A process according to one of claims 1 to 6, characterized in that it is applied to the retting of fibrous bast plants selected from the group consisting of hemp, flax, ramie, jute, kenaf and mixtures thereof.
